# FASCICULE DE BREVET EUROPEEN

(11) **EP 0 015 981 B1**
(45) Date de publication et mention de la délivrance du brevet: **21.04.1982**
(21) Numéro de dépôt: 79900477.5
(22) Date de dépôt: 10.05.1979
(51) Int. Cl.: H01B 13/26, B21C 37/083

(54) **PROCEDE DE RABOUTAGE DE DEUX FEUILLARDS SUCCESSIFS D'UN METAL REVETU D'UN FILM DE POLYMERE THERMOPLASTIQUE ET DISPOSITIF POUR LA MISE EN OEUVRE**
VERFAHREN ZUM ANEINANDERFÜGEN ZWEIER AUFEINANDER FOLGENDER, MIT EINEM THERMOPLASTISCHEM POLYMERFILM BEDECKTER METALLENSTREIFEN UND APPARAT ZUR DURCHFÜHRUNG EINES SOLCHEN VERFAHRENS
PROCESS FOR BUTT-JOINING OF TWO SUCCESSIVE METAL STRIPS COATED WITH A THERMOPLASTIC POLYMER FILM AND DEVICE FOR CARRYING OUT SUCH PROCESS

(30) Priorité: 10.05.1978 FR 7813829
(43) Date de publication de la demande: 01.10.1980
(73) Titulaire: LES CABLES DE LYON Société anonyme dite:, 69353 Lyon Cedex 2 (FR)
(72) Inventeur: VIVES, Jean-Patrick, F-62100 Calais (FR)
(74) Mandataire: Weinmiller, Jürgen
(86) Numéro de dépôt international: FR7900042
(87) Numéro de publication internationale: WO7901048

## Description

La présente invention concerne un procédé et un dispositif de raboutage de deux feuillards successifs d'un métal conducteur revêtu sur au moins l'une de ses faces d'une pellicule de polymère thermoplastique, au cours de la fabrication d'un produit composite comportant l'approvisionnement en continu d'une bande dudit métal recouvert de la pellicule de polymère thermoplastique, comportant les opérations suivantes:
a) on enlève la pellicule de polymère thermoplastique sur une certaine longueur de l'extrémité de chaque feuillard par immersion dans un bain,
b) on soude les extrémités des deux feuillards l'une à l'autre,
c) on dispose sur au moins la partie dénudée des extrémités des deux feuillards une pellicule de polymère adhérent sous l'effet de la pression et de la chaleur.

Le problème du raboutage de deux feuillards de ce genre se pose en particulier lors de la fabrication de câbles électriques comportant un conducteur axial, un isolant électrique extrudé sur ledit conducteur sous forte épaisseur, et un conducteur ou écran métallique extérieur appliqué sur l'isolant électrique, et lui-même recouvert d'une gaine extérieure en polymère thermoplastique, notamment des câbles sous-marins de télécommunications.

De tels câbles à âme porteuse en fils d'acier, recouverte d'un tube de cuivre constituant le conducteur axial, entouré d'un isolant en polyéthylène, puis d'un conducteur extérieur ou écran constitué par une feuille d'aluminium ou autre métal bon conducteur repliée, préalablement revêtue sur une face au moins d'un film de polymère thermoplastique et enfin d'une gaine extérieure en polymère thermoplastique, les films intérieur et/ou extérieur du conducteur extérieur ou de l'écran étant liés adhésivement respectivement à l'isolant et à la gaine extérieure, sont connus par les documents FR-A 15 99 919 et 22 19 498.

Dans ce type de câble, généralement appelé dans la technique "câble compact", on recherche une forte adhésion du conducteur externe ou de l'écran sur l'isolant et/ou sur la gaine, tandis que l'on profite des excellentes propriétés mécaniques de ce genre de câble pour diminuer d'une part les épaisseurs du conducteur extérieur ou de l'écran jusqu'à la limite tolérable pour ne pas entraîner une atténuation trop forte par unité de longueur, d'autre part celle de la gaine.

La fabrication continue en grandes longueurs d'un câble coaxial implique l'emploi d'un dispositif accumulateur de feuillard pour le conducteur extérieur ou l'écran. En effet, on procède généralement au formage en tube du conducteur ou de l'écran et au boudinage de la gaine en une opération simultanée. Or la longueur de feuillard, généralement livré en bobines, est plus courte que la longueur unitaire de fabrication du câble, ce qui conduit à effectuer un assemblage bout à bout, en pleine marche, de la fin d'une galette de feuillard (stockée sur une bobine) épuisée avec le début d'une galette suivante. Cette opération est généralement dénommée "raboutage" dans la technique. Ce raboutage doit effectivement être effectué en pleine marche, car on ne sait pas arrêter, puis reprendre le boudinage d'un câble sans créer de discontinuité incompatible avec la bonne qualité du câble.

Par un dispositif formé d'une série de mouflages du feuillard, dénommé "accumulateur", on crée une réserve de feuillard, située entre la bobine d'approvisionnement et l'appareil de formage en tube, qui est donc disponible pour laisser avancer l'ensemble de la machine, tandis que l'émission est interrompue pendant le temps du raboutage. en général, l'accumulateur procure une réserve de quelques centaines de mètres de feuillard, tandis que le formage du tube et le boudinage s'effectuent à une dizaine de mètres par minute. On voit que le temps disponible pour le raboutage est donc de quelques dizaines de minutes.

En ce qui concerne les câbles compacts, et si l'on ne veut pas perdre localement l'excellente tenue mécanique du conducteur, il convient de rabouter le feuillard sans détruire ses qualités adhésives et bien entendu sans interrompre la continuité électrique. Ce dernier point impose que le raboutage du métal proprement dit se fasse, soit par soudure à chaud, soit par soudure par ultrasons ou pression à froid, soit par brasure, soit éventuellement par collage avec adhésif conducteur.

Un procédé de ce genre est connu par exemple du document FR-A 23 55 362. Selon cette technique, on enlève avant la soudure la pellicule de polymère sur une certaine longueur de l'extrémité des deux feuillards à rabouter par immersion dans un bain de plomb, la pellicule étant alors détruite par carbonisation. Or, les particules de carbone formés peuvent polluer le feuillard et dégrader rapidement le bain de plomb. En outre, le plomb peut attaquer le feuillard. Il attaque notamment l'aluminium en formant un alliage de caractéristiques mal définies.

L'invention vise à perfectionner ce procédé connu et le dispositif correspondant surtout en remplaçant le bain de carbonisation par un bain de décollement. Le procédé tel que défini ci-dessus est caractérisé selon l'invention par le fait qu'on cisaille d'abord selon un angle déterminé par rapport à l'axe d'avance les extrémités des deux feuillards, que l'enlèvement de la pellicule de polymère thermoplastique est obtenu par immersion de ladite longueur du feuillard dans un solvant dudit polymère maintenu à sa température d'ébullition, pendant un temps juste suffisant pour permettre le décollement, et par retrait de la pellicule décollée sur ladite longueur, et que pour la reconstitution de la pellicule sur ladite longueur, on enserre la ou les pellicules et les extrémités des feuillards entre deux plaques métalliques munies au moins sur la face en regard de la pellicule de matériau thermoplastique d'une feuille d'un matériau non adhérent sur ladite pellicule et résistant à la chaleur, puis on enserre lesdites plaques métalliques entre deux plateaux chauffants, et on soumet lesdites plaques à la chaleur et à une forte pression, et on refroidit rapidement lesdits plateaux, puis on les écarte et retire les plaques métalliques.

Le procédé selon l'invention comporte en outre de préférence au moins l'une des caractéristiques suivants:
- L'angle de cisaillement des extrémités des deux feuillards est de 45° à 60° par rapport à l'axe d'avance.
- Pour un feuillard revêtu d'une pellicule mixte de polymère ionomère d'accrochage sur le métal et de polyéthylène à haute densité, on utilise un solvant de décollement du groupe constitué par le tetrahydronaphtalène, le décahydro-naphtalène, le cyclohexane, la cyclohexanone et le trichloréthylène:
- on utilise comme solvant de décollement la cyclohexanone, et on effectue deux immersions successives des extrémités des feuillards pendant environ 25 secondes, puis 35 secondes. séparées de préférence par un essuyage:
- on utilise comme solvant de décollement le décahydronaphtalène, et on effectue trois immersions successives des extrémités des feuillards pendant 15 secondes environ,
- on enlève la pellicule de polymère thermoplastique de façon que le bord de la pellicule subistante fasse un angle compris entre 45° et 90° environ avec l'axe d'avance, en limitant la surface enlevée à l'aide d'une barrette serrée sur le feuillard disposée suivant cef'angle;
- Pour un feuillard revêtu d'une pellicule de polyéthylène à basse densité collé sur le métal, on utilise un solvant de décollement du groupe constitué par la diméthylformamide et la 2-butanone, dans lequel on immerge de préférence les extrémités des feuillards pendant environ 5 secondes;
- Le matériau non adhérent est du polytétrafluoréthylène;
- La longueur du plateau chauffant s'appliquant sur la pellicule mixte et les extrémités des feuillards soudées est voisine de la longueur totale dénudée des feuillards, et elle est suivie de chaque côté d'une longueur chauffante écartée de la feuille de matériau non adhérent sur la pellicule d'une épaisseur voisine de 1/5 de l'épaisseur de la pellicule mixte;
- Les plateaux sont pressés l'un contre l'autre avec une force de quelques tonnes, et leur température est maintenue à 150°C environ pendant une à deux minutes, avant le refroidissement rapide.

Le dispositif pour la mise en oeuvre du procédé selon l'invention comporte des moyens d'enlèvement de la pellicule de polymère thermoplastique sur une certaine longueur de l'extrémité de chaque feuillard, des moyens de soudure des extrémités l'une à l'autre et des moyens de reconstitution d'une pellicule de polymère adhérant sous l'effet de pression et de chaleur sur au moins la partie dénudée des extrémités des deux feuillards, et il est caractérisé par le fait que les moyens d'enlèvement comprennent un bain de solvant dudit polymère maintenu à sa température d'ébullition et que les moyens de reconstitution comprennent une plaque métallique mince et flexible disposée en regard de ladite pellicule, munie sur sa face en regard de ladite pellicule d'un revêtement non adhérent, deux plateaux métalliques de part et d'autre de la bande métallique derrière ladite plaque, de longueur voisine de celle de ladite zone dénudée, munis de moyens de chauffage et de moyens de refroidissement rapide, et une presse permettant d'appliquer sous une forte pression la pellicule de polymère contre la zone dénudée de la bande métallique.

De préférence, les plateaux métalliques se prolongent de part et d'autre de la zone dénudée sur quelques centimètres, mais avec une surface en retrait par rapport à celle de leur zone centrale d'une épaisseur d'environ 1/5 de celle de la pellicule de polymère adhésif.

Il est décrit ci-après, à titre d'exemple et en référence aux figures. du dessin annexé, un procédé de raboutage, en vue de la fabrication d'un câble coaxial, de deux feuillards de cuivre ou d'aluminium recouverts sur au moins une face d'un film (ou pellicule) de polyéthylène y adhérant, soit par la presence d'une colle, soit par le traitement du polyèthylène, soit par le traitement du métal, avec reconstitution, après soudages des extrémités des deux feuillards, du film de polyéthylène adhérent, de façon que l'intégrité et la continuité de l'adhérence soient assurées aussi bien côté isolant que côté gaine.
La figure 1 représente l'opération de cisaillement des extrémités des feuillards.
La figure 2 représente l'opération de décollement du film de polyéthylène par immersion dans un solvant à sa température d'ébullition.
La figure 3 représente le serrage de l'extrémité d'un feuillard au bord de la zone dans laquelle on veut retirer le film de polyéthylène.
La figure 4 représente une barrette en coupe et une vis de serrage.
La figure 5 répresente en perspective le détachement du film de polyéthylène, après l'immersion de l'extrémité de feuillard dans le solvant.

La figure 6 représente la bande métallique après le soudage en bout des extrémités des deux feuillards.

La figure 7 représente en perspective éclatée la bande métallique, les feuilles de polyéthylène à haute densité et les plaques métalliques recouvertes de polytétrafluoréthylène destinées à les enserrer lors de l'opération de reconstitution du film plastique sur la bande métallique.

La figure 8 représente en coupe la bande métallique et le film de polyéthylène.

La figure 9 représente en élévation la bande métallique, le film de polyéthylène, la plaque métallique de serrage et le plateau de chauffage sur le côté supérieur de la bande métallique.

L'opération de raboutage des deux feuillards et de reconstitution du film de polyéthylène adhérent se déroule comme suit.

Après avoir, comme pour un feuillard de métal nu, cisaillé les extrémités des deux feuillards 1 A, 1 B selon l'angle de soudage 2 (figure 1), de 60° par exemple, les extrémités à souder ensemble sont plongées pendant une minute ou une minute et demi, selon la nature du film adhérent, dans un solvant de décollement. Ce dernier est maintenu à sa temperature d'ébullition dans un récipient à température régulée 3 (figure 2) par une résistance de chauffage 4, comportant un serpentin 5 de condensation des vapeurs nocives de solvant ou bien une hotte aspirante 6 d'évacuation de ces vapeurs à l'aide d'un ventilateur 7. La zone à décaper pour éliminer le film thermoplastique est délimitée par une barrette 8.

Le solvant de décollement dépend du film plastique à éliminer. Un premier film thermoplastique utilisé pour assurer l'adhésion du conducteur externe sur l'isolant ou sur la gaine est constitue par un film mixte coextrudé de polyéthylène à haute densité et de résine ionomère, telle que celui vendu sous la marque "Surlyn" par la société Dupont de Nemours. Un autre film thermoplastique qui convient également est un film de polyéthylène à basse densité fixé sur la surface métallique par une colle constituée par un polyisocyanate ou une résine époxy.

Dans le premier cas, et compte tenu de la nature de la couche intermédiaire en résine ionomère, on utilise l'un des solvant déjà indiqués ci-dessus, le tétrahydronaphtalène, le décahydronaphtalène. le cyclohexane, le cyclohexanone et le trichloréthylène. Ces solvants ont pour effet de gonfler le film thermoplastique, que l'on peut alors décoller facilement.

La cyclohexanone et le décahydro- naphtalène permettent d'obtenir plus particulièrement un décollement satisfaisant du polyéthylène. Lorsque l'on utilise le premier solvant, on procède de préférence en deux immersions successives de 25 et 35 secondes environ. Le second solvant donne un décollement très satisfaisant avec trois immersions de 15 secondes environ. Dans chaque cas il est préférable de parfaire, entre chaque immersion, le nettoyage de la bande métallique à l'aide d'un rapide essuyage au chiffon sec.

Lorsque le film thermoplastique est du polyéthylène à basse densité avec produit d'accrochage formé par une colle au polyisocyanate ou une colle époxy, on prend comme solvant la diméthylformamide ou la 2-butanone. Ces produits agissent par gonflement et dissolution de la colle d'accrochage après au moins 5 secondes d'immersion à la température d'ébullition. Le film de polyéthylène se détache alors totalement de son support métallique.

Dans le cas d'un film adhérent sans colle (polyéthylène à haute densité et résine ionomère), le décollement du film est franc et libère une surface métallique parfaitement propre. Dans le cas d'un film adhérent avec une colle (polyéthylène à basse densité), la colle, bien que ramollie et peu adhérente, a tendance à rester sur le métal et doit être enlevée avec un chiffon.

Dans les deux cas, si on a pris soin de limiter avec des barrettes 8 serrées sur la bande (figure 2 et 3) par des vis de blocage 9 la longueur de mouillage du produit de décollement, puis de poser à plat sur la bande une lame d'arrêt, ou si l'on munit les barrettes 8 d'une arête tranchante 10 (figure 4), on obtient un arrêt net et franc du décollement, comme représenté schématiquement sur la figure 5 pour le film 11.

Il peut être nécessaire de procéder à une deuxième et rapide immersion avant de retirer le deuxième film de polyéthylène dans le cas d'un feuillard contrecouché sur ses deux faces.

Le soudage des extrémités des deux feuillards ainsi dénudées s'effectue de la façon habituelle, de préférence bout à bout, à l'arc sous gaz inerte. Mais il peut se faire également avec superposition des bords. La jonction peut aussi être effectuée par brasage ou par soudage à froid par pression, éventuellement par collage avec adhésif conducteur. On obtient ainsi une bande métallique comportant un cordon de soudure 12 et de part et d'autre de celui-ci deux zones 13A, 13B dans lesquelles le métal est à nu, limitées par des bords 14A, 14B (figure 6).

La reconstitution du film de polyéthylène adhérent sur la partie dénudée de la bande de part et d'autre du cordon de soudure des deux feuillards s'effectue comme suit.

On introduit entre deux plaques métalliques 15, 16 (figure 7) de faible épaisseur, relativement flexibles et recouvertes de polytétrafluoréthylène, matériau antiadhérent (ces deux plaques étant destinées à constituer une sorte de moule), en premier lieu un film 17 de polymère adhérant sous l'effet de la chaleur. Dans le cas envisagé de la fabrication de câbles électriques à conducteur ou écran métallique extérieur appliqué sur l'isolant électrique, les meilleurs résultats sont obtenus avec un film de polyéthylène à haute densité coextrudé avec un film de résine ionomère. Ce film est disposé face adhérente vers le haut, (son épaisseur sera désignée par e); puis on applique par-dessus la bande soudée 1A, 1B, la zone dénudée étant bien centrée sur le film, et enfin un deuxième film 18 de polyéthylène-résine ionomère identique au premier, face adhérente vers le bas. Les films 17, 18 doivent déborder de quelques centimètres de part et d'autre des bords 14A, 14B de la zone dénudée, par exemple de 15 mm de chaque côté. L'un des deux films est facultatif si le feuillard n'est contrecouché que sur une face.

La figure 8 représente en coupe l'ensemble de la bande métallique, des films thermoplastiques et des plaques formant moule, avec les zones de recouvrement 19, 20 du film de polyéthylène 18 sur les films plastiques déjà existants.

Le moule est alors placé entre deux plateaux chauffants, dont un seul 21 a été représenté en figure 9. Ces plateaux sont munis de résistances de chauffage insérées dans les canaux 26, et de canaux de refroidissement 22 à circulation d'eau. Ces plateaux sont évidés à leurs extrémités et à l'intérieur, sur une longueur 23 et une profondeur 24 de l'ordre de e/5, de sorte que la longueur 25 soit sensiblement égale à celle de la zone dénudée de la bande métallique.

Les plateaux préchauffés sont alors pressés par une presse avec une force de quelques tonnes, cependant que leur chauffage est mis en fonctionnement de façon à les porter pendant une à deux minutes à une température d'environ 150°C.

Puis le chauffage est coupé et les plateaux sont rapidement refroidis par une circulation d'eau, la bande métallique est démoulée et le film de polyéthylène est ébavuré.

Enfin, en vue du .formage de la bande métallique en tube non soudé pour constituer le conducteur extérieur, il couvient de procéder à un grugeage de ses rives.

Bien que le procédé et le dispositif qui viennent d'être décrits en référence aux figures du dessin paraissent préférables, on comprendra que diverses modifications peuvent leur être apportées sans sortir du cadre de l'invention, certaines opérations du procédé ou certains organes du dispositif pouvant être remplacés par d'autres qui joueraient un rôle technique analogue. En particulier, le décollement du film thermoplastique par le solvant peut être effectué à température inférieure à la température d'ébullition, en prolongeant la durée, ou au contraire dans un récipient sous pression pour en relever la température. Pour d'autres applications que la fabrication de câbles électriques sous-marins, un film de polyéthylène greffé pourrait convenir pour la reconstitution du film de polyéthylène adhérent.

Le chauffage du film de polyéthylène destiné à s'appliquer sur la partie dénudée de la bande métallique peut être effectué à l'aide de toute autre source de chaleur que des résistances électriques.

## Revendications

1. Procédé de raboutage de deux feuillards successifs d'un métal conducteur revêtu sur au moins l'une de ses faces d'une pellicule de polymère thermoplastique, au cours de la fabrication d'un produit composite comportant l'approvisionnement en continu d'une bande dudit métal recouvert de la pellicule de polymère thermoplastique, comportant les opérations suivantes:
a) on enlève la pellicule de polymère thermoplastique sur une certaine longueur de l'extrémité de chaque feuillard par immersion dans un bain,
b) on soude les extrémités des deux feuillards l'une à l'autre,
c) on dispose sur au moins la partie dénudée des extrémités des deux feuillards une pellicule de polymère adhérent sous l'effet de la pression et de la chaleur,
caractérisé par le fait qu'on cisaille d'abord selon un angle déterminé par rapport à l'axe d'avance les extrémités des deùx feuillards, que l'enlèvement de la pellicule de polymère thermoplastique est obtenu par immersion de ladite longueur du feuillard dans un solvant dudit polymère maintenu à sa température d'ébullition, pendant un temps juste suffisant pour permettre le décollement, et par retrait de la pellicule décollée sur ladite longueur, et que pour la reconstitution de la pellicule sur ladite longueur, on enserre la ou les pellicules et les extrémités des feuillards entre deux plaques métalliques munies au moins sur la face en regard de la pellicule de matériau thermoplastique d'une feuille d'un matériau non adhérent sur ladite pellicule et résistant à la chaleur, puis on enserre lesdites plaques métalliques entre deux plateaux chauffants, et on soumet lesdites plaques à la chaleur et à une forte pression, et on refroidit rapidement lesdits plateaux, puis on les écarte et retire les plaques métalliques.

2. Procédé selon la revendication 1, caractérisé en ce que l'angle de cisaillement des extrémités des deux feuillards est de 45° à 60° par rapport à l'axe d'avance.

3. Procédé selon la revendication 1, pour feuillard revêtu d'une pellicule mixte de polymère ionomère d'accrochage sur le métal et de polyméthylène à haute densité, caractérisé en ce que l'on utilise un solvant de décollement du groupe constitué par le tétrahydronaphtalène, le décahydronaphtalène, le cyclohexane, le cyclohexanone et le trichloréthylène.

4. Procédé selon la revendication 3, caractérisé en ce que l'on utilise comme solvant de décollement la cyclohexanone, et en ce que l'on effectue deux immersions successives des extrémités des feuillards pendant environ 25 secondes, puis 35 secondes, séparées de préférence par un essuyage.

5. Procédé selon la revendication 3, caractérisé en ce que l'on utilise comme solvant de décollement le décahydronaphtalène, et en ce que l'on effectue trois immersions successives des extrémités des feuillards pendant 15 secondes environ.

6. Procédé selon la revendication 1, caractérisé en ce que pour un feuillard revêtu d'une pellicule de polyéthylène à basse densité, on utilise un solvant de décollement du groupe constitué par la diméthylformamide et la 2-butanone, dans lequel on immerge de préférence les extrémités des feuillards pendant environ 5 secondes.

7. Procédé selon la revendication 1, caractérisé en ce que l'on enlève la pellicule de polymère thermoplastique de façon que le bord de la pellicule subsistante fasse un angle compris entre 45° et 90° environ avec l'axe d'avance, en limitant la surface enlevée à l'aide d'une barrette serrée sur le feuillard disposée suivant cet angle.

8. Procédé selon la revendication 1, caractérisé en ce que ledit matériau non adhérent est du polytetrafluoréthylène.

9. Procédé selon la revendication 3, caractérisé en ce que la longueur de plateau chauffant s'appliquant sur la pellicule mixte et les extrémités des feuillards soudées est voisine de la longueur totale dénudée des feuillards, et en ce qu'elle est suivie de chaque côté d'une longueur chauffante écartée de la feuille de matériau non adhérent sur la pellicule d'une épaisseur voisine de 1/5 de l'épaisseur de la pellicule mixte.

10. Procédé selon la revendication 9, caractérisé en ce que les plateaux sont pressés l'un contre l'autre avec une force de quelques tonnes et en ce que leur température est maintenue à 150°C environ pendant une à deux minutes avant un refroidissement rapide.

11. Procédé selon la revendication 1, caractérisé en ce que la pellicule de polymère adhérent sous l'effet de la chaleur disposée sur au moins la partie dénudée des extrémités des deux feuillards est une pellicule mixte de polyéthylène à haute densité et de polymère ionomère.

12. Dispositif pour la mise en oeuvre du procédé selon l'une des revendications 1 à 11, comportant des moyens d'enlèvement de la pellicule de polymère thermoplastique sur une certaine longueur de l'extrémité de chaque feuillard, des moyens de soudure des extrémités l'une a l'autre et des moyens de reconstitution d'une pellicule de polymère adhérant sous l'effet de pression et de chaleur sur au moins la partie dénudée des extrémités des deux feuillards, caractérisé par le fait que les mo_{\} ns d'enlèvement comprennent un bain de solvant dudit polymère maintenu à sa température d'ébullition et que les moyens de reconstitution comprennent une plaque métallique mince et flexible (15, 16) disposée en regard de ladite pellicule, munie sur sa face en regard de ladite pellicule d'un revêtement non adhérant, deux plateaux métalliques (21) de part et d'autre de la bande métallique (lA, 1B) derrière ladite plaque, de longueur voisine de celle de ladite zone dénudée, munis de moyens de chauffage (26) et de moyens de refroidissement rapide (22), et une presse permettant d'appliquer sous une forte pression la pellicule de polymère contre la zone dénudée de la bande métallique.

13. Dispositif selon la revendication 12, caractérisé en ce que les plateaux métalliques (21) se prolongent de part et d'autre de la zone dénudée sur quelques centimètres, mais avec une surface en retrait par rapport à celle de leur zone centrale d'une épaisseur d'environ 1/5 de celle de la pellicule de polymère.

## Patentansprüche

1. Verfahren zum Aneinandersetzen zweier aufeinanderfolgender Bänder aus leitendem Metall, das auf mindestens einer seiner Seiten mit einem Film aus thermoplastischem Polymer überzogen ist, im Rahmen der Herstellung eines komplexen Produkts, die die kontinuierliche Zufuhr eines solchen Bandes aus Metall, bedeckt mit einem thermoplastischen Film, einschließt, wobei das Verfahren folgende Schritte aufweist:
a) man entfernt durch Eintauchen in ein Bad den Film aus thermoplastischem Polymer auf einer bestimmten Länge jedes Bandendes,
b) man schweißt die Enden der beiden Metallbänder aneinander,
c) man bringt zumindest auf den von dem Film befreiten Teil der beiden Bänder einen Polymerfilm auf, der unter dem Einfluß von Druck und Wärme anklebt,
dadurch gekennzeichnet, daß man zuerst die Enden der beiden Metallbänder gemäß einem in Bezug auf die Vorschubachse bestimmten Winkel abschneidet, daß die Entfernung des Films aus thermoplastischem Polymer durch Eintauchen des Bandendes in ein auf Siedetemperatur gehaltenes Lösungsmittel des Polymers erfolgt, und zwar gerade so lange, bis das Polymer sich ablösen läßt, worauf die abgelöste Polymerschicht entfernt wird, und daß zur Wiederherstellung des Films auf der genannten Länge der oder die Filme und die Bandenden zwischen zwei Metallplaten gebracht werden, die zumindest auf der dem Film aus thermoplastischem Material zugewandten Seite mit einer nicht auf dem Film haftenden und wärmebeständigen Schicht versehen sind, daß dann die Metallplatten zwischen zwei Heizplatten angeordnet und Hitze und einem starken Druck ausgesetzt werden, daß weiter die Heizplatten schnell abgekühlt werden und schließlich die Metallplatten entfernt werden.

2. Verfahren nach Anspruch 1, dadurch gekennzeichnet, daß der Schneidewinkel an den Enden der beiden Bänder 45 bis 60° in Bezug auf die Vorschubachse beträgt.

3. Verfahren nach Anspruch 1, für ein Band, das mit einem zusammengesetzten Film aus auf dem Metall haftendem Polymer-lonomer und aus Polyäthylen hoher Dichte beschichtet ist, dadurch gekennzeichnet, daß zum Ablösen ein Lösungsmittel der Gruppe bestehend aus Tetrahydronaphtalen, Decahydronaphtalen, Cyclohexan, Cyclohexanon und Trichloräthylen verwendet wird.

4. Verfahren nach Anspruch 3, dadurch gekennzeichnet, daß man als Ablöse-Lösungsmittel Cyclohexanon verwendet, und daß zwei aufeinanderfolgende Eintauchvorgänge für die Bandenden von zuerst etwa 25 und dann etwa 35 Sekunden durchgeführt werden, die vorzugsweise durch einen Abtrockenvorgang getrennt sind.

5. Verfahren nach Anspruch 3, dadurch gekennzeichnet, daß man als Ablöse-Lösungsmittel Decahydronaphtalen verwendet und daß drei aufeinanderfolgende Eintauchvorgänge der Bänder von je etwa 15 Sekunden durchgeführt werden.

6. Verfahren nach Anspruch 1, dadurch gekennzeichnet, daß für ein Band, bei dem das Metall mit einem Polyäthylenfilm niederer Dichte beschichtet ist, ein Ablöse-Lösungsmittel der Gruppe bestehend aus Dimethylformamid und 2-Butanon verwendet wird, in das die Enden der Bänder vorzugsweise während 5 Sekunden eingetaucht werden.

7. Verfahren nach Anspruch 1, dadurch gekennzeichnet, daß der Film aus thermoplastischem Polymer so entfernt wird, daß der Rand des verbleibenden Films einen Winkel zwischen 45 und 90° mit der Vorschubachse bildet, wobei die vom Polymer befreite Fläche mit Hilfe eines Stabes begrenzt wird, der gemäß diesem Winkel auf das Band gedrückt wird.

8. Verfahren nach Anspruch 1, dadurch gekennzeichnet, daß die nichthaftende Schicht Polytetrafluoräthylen ist.

9. Verfahren nach Anspruch 3, dadurch gekennzeichnet, daß die Länge der Heizplatten, die auf den zusammengesetzten Film und die Enden der zusammengeschweißten Bänder aufgebracht werden, der gesamten vom Film befreiten Bandlänge ähnelt, und daß an jeder Seite eine Heizlänge anschließt, die einen Abstand zur nichthaftenden Schicht aufweist, der etwa 1/5 der Dicke des zusammengesetzten Films beträgt.

10. Verfahren nach Anspruch 9, dadurch gekennzeichnet, daß die Heizplatten mit einer Kraft von einigen Tonnen aufeinandergepreßt werden und daß ihre Temperatur während ein oder zwei Minuten auf etwa 150°C gehalten wird, bevor sie schnell abgekühlt werden.

11. Verfahren nach Anspruch 1, dadurch gekennzeichnet, daß der Film aus unter Hitzeeinfluß auf zumindest dem unbeschichteten Teil der Metallbandenden haftendem Polymer ein zusammengesetzter Film aus Polyäthylen hoher Dichte und Polymer-lonomer ist.

12. Vorrichtung zur Durchführung des Verfahrens nach einem der Ansprüche 1 bis 11, mit Mitteln zum Entfernen des Films aus thermoplastischem Polymer auf einer gewissen Länge jedes Bandes, mit Mitteln zum Verschweißen der Enden und mit Mitteln zur Wiederherstellung einer haftenden Polymerschicht unter Einfluß von Druck und Hitze auf zumindest dem unbeschichteten Teil der beiden Bandenden, dadurch gekennzeichnet, daß die Mittel zum Entfernen des Films aus einem Lösungsmittelbad des Polymers bestehen, das bei Siedetemperatur gehalten wird, und daß die Mittel zur Weiderherstellung des Films eine dünne und biegsame Metallplatte (15, 16), die gegenüber dem Film angebracht ist und auf ihrer dem Film zugewandten Seite eine nichthaftende Schicht aufweist, zwei Metallplatten (21) auf beiden Seiten des Bands (1A, 1B) hinter der Metallplatte, deren Länge der des unbeschichteten Bereichs entspricht und die mit Heizmitteln (26) und Mitteln zur schnellen Abkühlung (22) ausgerüstet sind, und eine Presse aufweisen, die unter starkem Druck den Polymerfilm gegen den unbeschichteten Bereich des Bandes drückt.

13. Vorrichtung nach Anspruch 12, dadurch gekennzeichnet, daß die Metallplatten (21) zu beiden Seiten über den unbeschichteten Bereich um einige Zentimeter hinausragen, jedoch mit einer bezüglich des zentralen Bereichs zurückgesetzten Oberfläche, und zwar um etwa 1/5 der Dicke des Polymerfilms.

## Claims

1. A method of butt-jointing successive tapes of a conductive metal coated on at least one side with a film of thermoplastic polymer material, as part of a process for manufacturing a composite product involving the continuous feeding of a tape of the metal coated with the thermoplastic polymer film, the method comprising the following steps:
a) the thermoplastic polymer film is detached on a certain length from an end portion of each tape by immersion in a bath,
b) the end portions of the two tapes are welded together,
c) at least the stripped end portions of the two tapes are covered with a polymer film bonded to the tapes by the application of pressure and heat, characterized in that the ends of the two tapes are cut at a predetermined angle with respect to the feed direction, that the detachment of the polymer thermoplastic film is obtained by immersion of said length of the tape in a solvent of said polymer maintained at its boiling temperature for a time interval just sufficient to detach the film, and by stripping off the film on said length, and that for the restitution of the film on said length, the films or film and the end portions of the tapes are placed between two metal plates which have at least their surface in contact with the thermoplastic film coated with a heat-resistant material to which the film will not adhere, then said metal plates are placed between two heating plates
and are submitted to the heat and to a high pressure, and said plates are rapidly cooled and moved apart to enable the metal plates to be removed.

2. A method according to claim 1, characterized in that the predetermined angle at which the ends of the two tapes are cut is between 45° and 60° with respect to the feed direction.

3. A method according to claim 1, for use with a tape coated with a hydrid film of ionomer polymer for bonding to the metal and of high-density polyethylene, characterized in that the solvent for detaching the film is selected from the group comprising tetrahydronaphtalene, decahydronaphtalene, cyclohexane, cyclohexanone and trichlorethylene.

4. A method according to claim 3, characterized in that the solvent for deteaching the film is cyclohexanone, and that the ends of the tapes are immersed twice, initially for approximately 25 seconds and subsequently for approximately 35 seconds, the two immersions preferably being separated by a wiping stage.

5. A method according to claim 3, characterized in that the solvent for detaching the film is decahydronaphtalene, and in that the tape and portions are immersed three times in succession, for approximately 15 seconds on each occasion.

6. A method according to claim 1, characterized in that for a tape coated with a film of low- density polyethylene, the solvent is selected from the group comprising dimethylformamide and 2-butanone, the tape end portions being immersed for a period which is preferably approximately five seconds.

7. A method according to claim 1, characterized in that the thermoplastic polymer film is stripped off so that the edge of the remaining film is at an angle of between 45° and 90° to the feed direction, the portion removed being limited by a bar clamped across the tape at the aforementioned angle.

8. A method according to claim 1, characterized in that the material which will not bond to the thermoplastic polymer film is polytetra- fluorethylene.

9. A method according to claim 1, characterized in that the length of the heating press plate applied to the hybrid film and the end portions of the welded tapes is approximtely equal to the total stripped length of tape, and that it is followed on each side by a heated section which is spaced from the material which will not bond to the film by a distance which is approximately equal to one-fifth of the thickness of the film.

10. A method according to claim 9, characterized in that the press plates are compressed to a load of a few tonnes and in that their temperature is maintained at approximately 150°C for a period of one to two minutes before they are rapidly cooled.

11. A method according to claim 1, characterized in that the polymer film which bonds on application of heat and which is placed on at least the stripped end portions of the two tapes is a hybrid film of high-density polyethylene and ionomer polymer.

12. A device for applying the method according to one of the claims 1 to 11, comprising means for stripping off the polymer thermoplastic film on a certain length of the end portion of each tape, means for welding the end portions together and means for restituting a polymer film bonding under the effect of pressure and heat on at least the stripped portion of the ends of the two tapes, characterized in that the stripping means comprise a solvent bath of said polymer maintained at its boiling temperature and that the restitution means comprise a thin flexible metal plate (15, 16) disposed on the side of said film and coated with a non-bonding material on the side directed towards the film, two metal plates (21) on each side of the metal tape (1A, 1B) behind said metal plate, of a length substantially equal to the length of the stripped portions, and bearing heating means (26) and high-speed cooling means (22), and a press capable of urging the polymer film into contact with the stripped section of the metal tapes under a high pressure.

13. A device according to claim 12, characterized in that the metal plates (21) extend a few centimetres on either side of the stripped section, the surfaces in these extended portions being set back relative to that of the central portion by a distance approximately equal to one-fifth of the thickness of the polyethylene film.
